# EUROPÄISCHE PATENTSCHRIFT

(11) **EP 2 547 804 B1**
(45) Veröffentlichungstag und Bekanntmachung des Hinweises auf die Patenterteilung: **22.01.2014**
(21) Anmeldenummer: 11715651.3
(22) Anmeldetag: 15.03.2011
(51) Int. Cl.: C22C 1/02, C22C 19/05, C22F 1/10

(54) **NICKEL-CHROM-KOBALT-MOLYBDÄN-LEGIERUNG**
NICKEL-CHROMIUM-COBALT-MOLYBDENUM ALLOY
ALLIAGE DE NICKEL-CHROME-COBALT-MOLYBDENUM

(30) Priorität: 04.03.2011 DE 102011013091; 16.03.2010 DE 102010011609
(43) Veröffentlichungstag der Anmeldung: 23.01.2013
(73) Patentinhaber: Outokumpu VDM GmbH, 58791 Werdohl (DE)
(72) Erfinder: KLÖWER, Jutta, 40547 Düsseldorf (DE); TEWES, Jürgen, 58638 Iserlohn (DE); HUSEMANN, Ralf-Udo, 40885 Ratingen (DE)
(86) Internationale Anmeldenummer: PCT/DE2011/000259
(87) Internationale Veröffentlichungsnummer: WO 2011/113419

(56) Entgegenhaltungen:
- EP-A1- 2 039 789
- CHAPOVALOFF J ET AL: "Parameters governing the reduction of oxide layers on Inconel 617 in impure VHTR He atmosphere", MATERIALS AND CORROSION - WERKSTOFFE UND KORROSION, Bd. 59, Nr. 7, 1. Juli 2008 (2008-07-01), Seiten 584-590, XP001515130, WILEY VCH., WEINHEIM, DE ISSN: 0947-5117, DOI: 10.1002/MACO.200804141
- Anonymous: "Nicrofer 5520 Co - alloy 617 - Material Data Sheet No. 4019", ThyssenKrupp VDM, 1. Januar 2005 (2005-01-01), Seiten 1-12, XP002644223, Gefunden im Internet: URL:http://www.thyssenkrupp.ch/documents/2 _4663_e.pdf [gefunden am 2011-06-21]

## Beschreibung

Die Erfindung betrifft eine Nickel-Chrom-Kobalt-Molybdän-Legierung mit ausgezeichneten Festigkeiten und Kriecheigenschaften sowie außergewöhnlicher Beständigkeit gegen Hochtemperaturkorrosion.

Die EP 2 039 789 A1 offenbart eine Nickelbasislegierung für einen Turbinenrotor für eine Dampfmaschine, beinhaltend: C 0,01 bis 0,15 %, Cr 18 bis 28 %, Co 10 bis 15 %, Mo 8 bis 12 %, Al 1,5 bis 2 %, Ti 0,1 bis 0,6 %, B 0,001 bis 0,006 %, Ta 0,01 bis 0,7 %, Rest Nickel und unvermeidbare Verunreinigungen. Diese Zusammensetzung soll eine erhöhte mechanische Festigkeit bei gleichzeitiger Beibehaltung der Schmiedeeigenschaften aufweisen.

Durch die EP 0 358 211 B1 oder die EP 2 204 462 A1 ist eine Nickel-Chrom-Molybdän-Kobalt-Legierung mit einer besonderen Karbidmorphologie bekannt geworden, die der Legierung eine bessere Zeitstandfestigkeit bei erhöhten Temperaturen verleiht. Die Legierung besteht (in Gew.-%) aus 15 bis 30 % Chrom, 6 bis 12 % Molybdän, 5 bis 20 % Kobalt, 0,5 bis 3 % Aluminium, bis 5 % Titan, 0,04 bis 0,15 % Kohlenstoff, bis 0,02 % Bor, bis 0,5 % Zirkonium, bis 5 % Wolfram, bis 2,5 % Niob oder Tantal, bis 5 % Eisen, bis 0,2 % Seltene Erdmetalle, bis 0,1 % Stickstoff, bis 1 % Kupfer, bis 0,015 % Schwefel, bis 0,03 % Phosphor und bis 0,2 % Magnesium oder Kalzium, Rest außer Verunreinigungen Nickel.

Wenngleich die Legierungen bis zu 2,5 % Nb oder Ta enthalten können, beeinträchtigen diese Elemente die Beständigkeit der zyklischen Oxidation, was sich besonders stark bei gleichzeitiger Anwesenheit von Chrom und Aluminium auswirkt.

Der Zeitschrift "Materials and Corrosion 2008, 59, Nr. 7" ist auf den Seiten 484 bis 590 der Bericht "Parameters governing the reduction of oxide layers on Inconel 617 in impure VHTR HE atmosphere (Chapovaloff J et al)" zu entnehmen. In Tabelle 1 dieses Berichts ist der Werkstoff Inconel 617 hinsichtlich folgender Zusammensetzung abgebildet: Cr 21,56 %, Co 12 %, Mo 9,21 %; Fe 0,95 %, Mn 0,10 %, Ti 0,41 %, Al 1,01 %, C 0,06 %, Cu 0,07 %, Si 0,15 %, B 0,002 %, Rest Nickel.

Dem Datenblatt "Nicrofer 5520 Co - Alloy 617" der ThyssenKrupp VDM GmbH aus Januar 2005 ist auf den Seiten 1 bis 12 der genannte Werkstoff zu entnehmen, der folgende Zusammensetzung aufweist

| | |
|---|---|
| Cr | 20 bis 24 % |
| Fe | max. 3 % |
| C | 0,05 bis 0,15 % |
| Mn | max. 1 % |
| Si | max. 1 % |
| Co | 10 bis 15 % |
| Cu | max. 0,5 % |
| Mo | 8 bis 10 % |
| Ti | max. 0,6 % |
| Al | 0,8 bis 1,5 % |
| P | max. 0,012 % |
| S | max. 0,015 % |
| B | max. 0,006 % |
| Ni | Rest |

Derartige Legierungen werden seit vielen Jahrzehnten in der Praxis eingesetzt und sind unter der Bezeichnung "alloy 617" bekannt. Es hat sich herausgestellt, dass Bauteile, die aus derartigen Legierungen hergestellt wurden, im Temperaturbereich von 550 bis 850° C eine gewisse Neigung zu Spannungsrissen aufwiese. Dies zeigte sich insbesondere an Schweißverbindungen dickwandiger Komponenten. Als Ursachen hierfür werden Eigenspannungen in Verbindung mit Karbidausscheidungen gesehen. Dies konnte ansatzweise, durch eine mehrstündige Wärmebehandlung bei ca. 1.000 °C behoben werden, wobei eine derartige Wärmebehandlung in einigen Fällen nicht oder nur unter großen Schwierigkeiten durchgeführt werden konnte.

Der Erfindung liegt die Aufgabe zugrunde, diese bekannte und auch bewährte Legierung durch gezielte Modifikation einzelner Legierungselemente so zu verbessern, dass die aufgezeigten Nachteile nicht mehr gegeben sind.

Diese Aufgabe wird gelöst durch eine Nickel-Chrom-Kobalt-Molybdän-Legierung, bestehend aus (in Gew.-%)

| | |
|---|---|
| Cr | 21 - 23 % |
| Fe | 0,05 - 1,5 % |
| C | 0,05 - 0,08 % |
| Mn | ≤ 0,5 % |
| Si | ≤ 0,25 % |
| Co | 11 - 13 % |
| Cu | ≤ 0,15 % |
| Mo | 8,0 - 10,0 % |
| Ti | 0,3 - 0,5 % |
| Al | 0,8 - 1,3 % |
| P | < 0,012 % |
| S | < 0,008 % |
| B | > 0,002 - < 0,006 % |
| Nb | > 0-1 % |
| N | ≤ 0,015 % |
| Mg | ≤ 0,025 % |
| Ca | ≤ 0,01 % |
| V | 0,005 - ≤ 0,6 %, |

wahlweise W in Gehalten zwischen 0,02 - max. 2 %

| | |
|---|---|
| Ni | Rest sowie erschmelzungsbedingte Verunreinigungen, |

in Form von Rohren, Blechen, Draht, Stangen, Bändern oder Schmiedeteilen, wobei die Legierung folgender Formel genügt:
X3 = 5 - 50, wobei
$X ⁢ 3 = 100 * \frac{X ⁢ 1}{X ⁢ 2}$
und X1 =C+5 N
und X2=0,5 Ti+Nb+0,5 V ist.

Von besonderem Vorteil ist, wenn der Gehalt an B wie folgt eingestellt wird:
- B 0,002 - 0,005 %

Der Mn-Gehalt beträgt vorteilhafterweise ≤ 0,3 %. Bedarfsweise kann die Legierung als weiteres Element W in Gehalten zwischen 0,02 und 2 % enthalten.

Von weiterem Vorteil ist, wenn der Vanadiumgehalt in der erfindungsgemäßen Legierung zwischen 0,005 und ≤ 0,6 % eingestellt wird.

Überraschenderweise hat sich gezeigt, dass durch gezieltes Zulegieren von Nb und/oder V sowie B, die Ausscheidung von Chromkarbidzeilen unterdrückt werden kann. Dadurch wird die Neigung zur Bildung von Spannungsrissen beim Schweißen im Betrieb erheblich reduziert.

Die erfindungsgemäße Legierung genügt der Formel:
X3 = 5 - 50, wobei
$X ⁢ 3 = 100 * \frac{X ⁢ 1}{X ⁢ 2}$
und X1 =C+5N
und X2 = 0,5 Ti + Nb + 0,5 V ist.

Bedarfsweise kann die erfindungsgemäße Legierung zur Erhöhung der Duktilität und zur Beseitigung von Spannungen einer Wärmebehandlung im Temperaturbereich zwischen 800 und 1.000 °C unterzogen werden, vorzugsweise bei 980°C. Der Anteil an Karbiden soll hierbei vorteilhafterweise > 0,9 % sein. Durch gezielte Einstellung insbesondere der Gehalte an Nb, V und B kann nun eine derartige Wärmebehandlung ohne Schwierigkeiten durchgeführt werden.

Durch den Erfindungsgegenstand wird eine hochwarmfeste Legierung für Betriebstemperaturen zwischen 500 und 1.200 °C bereitgestellt.

Die erfindungsgemäße Legierung ist sowohl einsetzbar in Form von Rohren, Blechen, Draht, Stangen, Schmiede- oder Gussteilen und Bändern, als auch für Schweißkonstruktionen. Bevorzugte Anwendungsgebiete sind Gasturbinen, der Ofen- und Kraftwerkbau, die petrochemische industrie sowie der Bereich der Kernenergietechnik

In der Tabelle 1 wird eine dem Stand der Technik zuzuordnende Legierung 5 erfindungsgemäßen Varianten V1 bis V5 gegenübergestellt.

**Tabelle 1**

| **Element** | | **Stand der Technik** | **V1** | **V2** | **V3** | **V4** | **V5** |
|---|---|---|---|---|---|---|---|
| | **VdTUV-Werkst B1.485** | **typische Analyse** | **Nb 0,5** | **Nb 0,5 V 0,2** | **V 0,2** | **V 0,65** | **Mo hoch** |
| | **Gew. %** | **Gew. %** | **Gew. %** | **Gew. %** | **Gew. %** | **Gew. %** | **Gew. %** |
| Ni | Rest | Rest | Rest | Rest | Rest | Rest | Rest |
| Cr | 20,0-23,0 | 2208 | 22 | 22 | 22 | 21,9 | 21,5 |
| Co | 100-130 | 11 54 | 12.2 | 122 | 124 | 124 | 12.4 |
| Mo | 80-100 | 865 | 84 | 8,4 | 8,4 | 84 | 9,5 |
| Ti | 0,20 -0,50 | 039 | 041 | 0,4 | 0.4 | 0,4 | 0,41 |
| Al | 060-1,50 | 1,09 | 0,86 | 0,84 | 0,84 | 0,82 | 0,88 |
| Fe | max . 20 | 1 22 | 032 | 0,36 | 0,1 | 023 | 003 |
| Mn | max 0 70 | 0,1 | 002 | 0,02 | 0,02 | 002 | 002 |
| Si | max 0,70 | 02 | <0,01 | <0,01 | < 0,01 | <0,01 | 0,01 |
| C | 0,050 - 0,100 | 0,062 | 005 | 005 | 0,05 | 005 | 0065 |
| P | max. 0 012 | 0003 | < 0,001 | <0,01 | 0,002 | 0002 | 0002 |
| S | max. 0 008 | < 0,002 | < 0,001 | < 0,001 | < 0,001 | < 0,001 | < 0,001 |
| As | max. 0,010 | 0,001 | < 0,01 | <.0,01 | < 0,01 | < 0,01 | < 0,01 |
| B | max. 0,001 | 0,001 | 0,0033 | 0,0034 | 0,0034 | 0,0033 | 0,0028 |
| Pb | max. 0,007 | 0,0002 | < 0,005 | < 0,005 | < 0,005 | < 0,005 | < 0,005 |
| V | | 0,02 | < 0,01 | 0,18 | 0,18 | 0,6 | < 0,01 |
| N | | 0011 | < 0,01 | < 0,01 | < 0,01 | < 0,01 | < 0,01 |
| Nb | | 002 | 0,55 | 05 | < 0,01 | < 0,01 | < 0,01 |
| W | | 0,4 | 0,1 | 0,1 | 0,1 | 0,1 | 0,1 |

In der Tabelle 2 werden dem Stand der Technik zuzuordnende Legierungen und fünf erfindungsgemäße Varianten V1 bis V5 bzgl. dem Auflösungsverhalten der Karbide gegenübergestellt.

**Tabelle 2**

| **Variante** | | | | **Lsg.Glüh-Temp.** | **Solvus** |
|---|---|---|---|---|---|
| | **Nb** | **V** | **Mo** | **Primärkarbid M6C** | **Cr-Karbid** |
| | **Gew. %** | **Gew. %** | **Gew. %** | **°C** | **°C** |
| Stand der Technik | 0 | 0 | 8 - 10 | 1250 - 1290 | 990-1000 |
| V1 | 0,55 | < 0,01 | 8,4 | 1237 | 1096 |
| V2 | 0,5 | 0,18 | 8,4 | 1207 | 1153 |
| V3 | < 0, 01 | 0,18 | 8,4 | 1228 | 1133 |
| V4 | < 0, 01 | 0,6 | 8,4 | 1214 | 1182 |
| V5 | < 0,01 | < 0,01 | 9,5 | 1290 | 839 |

In der Tabelle 3 werden eine dem Stand der Technik zuzuordnende Legierung und 5 erfindungsgemäße Varianten V1 bis V5 bzgl. der Duktilität (SSRT-Versuch bei 700°C) gegenübergestellt.

**Tabelle 3**

| **Variante** | **Bemerkung** | **Einschnürung (Z)** | **Dehnung (A)** |
|---|---|---|---|
| | | **°C** | **°C** |
| Stand der Technik | Ohne Bor | 7,5 | 5 |
| V1 | | 14 | 8,5 |
| V2 | | 11 | 8,5 |
| V3 | | 21 | 24 |
| V4 | | 42 | 21 |
| V5 | | 20 | 10 |

## Patentansprüche

1. Nickel-Chrom-Kobalt-Molybdän-Legierung, bestehend aus (in Gew.-%)
| | |
|---|---|
| Cr | 21 - 23 % |
| Fe | 0,05 - 1,5 % |
| C | 0,05 - 0,08 % |
| Mn | ≤ 0,5 % |
| Si | ≤ 0,25 % |
| Co | 11 - 13 % |
| Cu | ≤ 0,15 % |
| Mo | 8,0 - 10,0 % |
| Ti | 0,3 - 0,5 % |
| Al | 0,8 - 1,3 % |
| P | < 0,012 % |
| S | < 0,008 % |
| B | > 0,002 - < 0,006 % |
| Nb | > 0-1 % |
| N | ≤ 0,015 % |
| Mg | ≤ 0,025 % |
| Ca | ≤ 0,01 % |
| V | 0,005 - ≤ 0,6 %, |
wahlweise W in Gehalten zwischen 0,02 - max. 2 %
Ni Rest sowie erschmelzungsbedingte Verunreinigungen, in Form von Rohren, Blechen, Draht, Stangen, Bändern oder Schmiedeteilen, wobei die Legierung folgender Formel genügt:
X3 = 5 - 50, wobei
$X ⁢ 3 = 100 * \frac{X ⁢ 1}{X ⁢ 2}$
und X1 = C + 5 N
und X2 = 0,5 Ti + Nb + 0,5 V ist.

2. Legierung nach Anspruch 1, mit (in Gew.-%)
B > 0,002 - < 0,005 %.

3. Legierung nach Anspruch 1 oder 2, mit (in Gew.-%)
Mn ≤ 0,3 %.

4. Legierung nach einem der Ansprüche 1 bis 3, **dadurch gekennzeichnet, dass** der Anteil an Karbiden > 0,9 % beträgt.

5. Verwendung der Legierung nach einem der Ansprüche 1 bis 4 als Schmiedeteile für Komponenten in Gas- und Dampfturbinen.

6. Verwendung der Legierung nach einem der Ansprüche 1 bis 4 als Schweißkonstruktionen für Gas- und Dampfturbinen.

7. Verwendung der Legierung nach einem der Ansprüche 1 bis 4 als Kesselbauteile für Kraftwerke der Energietechnik.

8. Verwendung der Legierung nach einem der Ansprüche 1 bis 4 im Ofen- und Kraftwerksbau.

9. Verwendung der Legierung nach einem der Ansprüche 1 bis 4 in der petrochemischen Industrie sowie im Bereich der Kernenergietechnik.

10. Verwendung der Legierung nach einem der Ansprüche 1 bis 4 als Gussteile für Gas- und Dampfturbinen sowie im Ofen- und Kraftwerksbau.

11. Verwendung nach Anspruch 10 als Schleudergussbauteile.

## Claims

1. A nickel-chromium-cobalt-molybdenum alloy composed of (in % by mass):
| | |
|---|---|
| Cr | 21 - 23 % |
| Fe | 0.05 - 1.5 % |
| C | 0.05 - 0.08 % |
| Mn | ≤ 0.5 % |
| Si | ≤ 0.25 % |
| Co | 11 - 13% |
| Cu | ≤ 0.15 % |
| Mo | 8.0 - 10.0 % |
| Ti | 0.3 - 0.5 % |
| Al | 0.8 - 1.3 % |
| P | < 0.012% |
| S | < 0.008 % |
| B | > 0.002 - < 0.006 % |
| Nb | > 0 - 1 % |
| N | ≤ 0.015 % |
| Mg | ≤ 0.025 % |
| Ca | ≤ 0.01 % |
| V | 0.005 - ≤ 0.6 %, |
optionally comprising contents of W comprised between 0.02 - max. 2 %,
Ni being the rest, as well as melting dependent impurities,
in form of tubes, sheet metals, wire, rods, bands or forged parts, wherein the alloy meets the conditions of the following formula:
X3 = 5 - 50, wherein
$X ⁢ 3 = 100 * \frac{X ⁢ 1}{X ⁢ 2}$
and X1 =C+5 N
and X2 = 0.5 Ti + Nb + 0.5 V.

2. An alloy according to claim 1, comprising (in % by mass):
B > 0.002 - < 0.005 %.

3. An alloy according to claim 1 or 2, comprising (in % by mass):
Mn ≤ 0.3 %.

4. An alloy according to one of the claims 1 through 3, **characterized in that** the percentage of carbides is > 0.9 %.

5. A use of the alloy according to one of the claims 1 through 4 as forged parts for components in gas and steam turbines.

6. A use of the alloy according to one of the claims 1 through 4 as weldment for gas and steam turbines.

7. A use of the alloy according to one of the claims 1 through 4 as boiler components for power plants of the energy technology.

8. A use of the alloy according to one of the claims 1 trough 4 in the furnace and power plant construction.

9. A use of the alloy according to one of the claims 1 through 4 in the petrochemical industry as well as in the field of nuclear energy technique.

10. A use of the alloy according to one of the claims 1 through 4 as cast parts for gas and steam turbines as well as in the furnace and power plant construction.

11. A use according to claim 10 as centrifugally cast construction parts.

## Revendications

1. Alliage nickel-chrome-cobalt-molybdène, composé de (en % en poids):
| | |
|---|---|
| Cr | 21 - 23 % |
| Fe | 0,05 - 1,5 % |
| C | 0,05 - 0,08 % |
| Mn | ≤ 0,5 % |
| Si | ≤ 0,25 % |
| Co | 11 - 13 % |
| Cu | ≤ 0,15 % |
| Mo | 8,0 - 10,0 % |
| Ti | 0,3 - 0,5 % |
| Al | 0,8 - 1,3 % |
| P | < 0,012 % |
| S | < 0,008 % |
| B | > 0,002 - < 0,006 % |
| Nb | > 0 - 1 % |
| N | ≤ 0,015 % |
| Mg | ≤ 0,025 % |
| Ca | ≤ 0,01 % |
| V | 0,005 - ≤ 0,6 %, |
sélectivement des teneurs en W comprises entre 0,2 - max. 2 %,
le reste étant du Ni ainsi que des impuretés dépendant de l'élaboration,
sous forme de tuyaux, de tôles, de fil de fer, de bandes ou de pièces forgées, l'alliage satisfaisant à la formule suivante :
X3 = 5 - 50, dans lequel
$X ⁢ 3 = 100 * \frac{X ⁢ 1}{X ⁢ 2}$
et X1 = C + 5 N
et X2 = 0,5 Ti + Nb + 0,5 V.

2. Alliage selon la revendication 1, comprenant (en % en poids) :
B > 0,002 - < 0,005 %.

3. Alliage selon la revendication 1 ou la revendication 2, comprenant (en % en poids) :
Mn ≤ 0,3 %.

4. Alliage selon l'une des revendications 1 à 3, **caractérisé en ce que** la proportion de carbures est > 0,9 %.

5. Utilisation de l'alliage selon l'une des revendications 1 à 4 en tant que pièces forgées pour des composants dans les turbines à gaz et à vapeur.

6. Utilisation de l'alliage selon l'une des revendications 1 à 4 en tant que constructions soudées destinées aux turbines à gaz et à vapeur.

7. Utilisation de l'alliage selon l'une des revendications 1 à 4 en tant que composants de chaudières destinés aux centrales électriques de la technique d'énergie.

8. Utilisation de l'alliage selon l'une des revendications 1 à 4 dans la construction de fours et de centrales électriques.

9. Utilisation de l'alliage selon l'une des revendications 1 à 4 dans l'industrie pétrochimique ainsi que dans le domaine de la technique d'énergie nucléaire.

10. Utilisation de l'alliage selon l'une des revendications 1 à 4 en tant que pièces coulées utilisables pour les turbines à gaz et à vapeur ainsi que dans la construction de fours et de centrales électriques.

11. Utilisation selon revendication 10 en tant que pièces de construction moulées par coulée centrifuge.
